# FASCICULE DE BREVET EUROPEEN

(11) **EP 0 589 807 B1**
(45) Date de publication et mention de la délivrance du brevet: **10.06.1998**
(21) Numéro de dépôt: 93420377.9
(22) Date de dépôt: 20.09.1993
(51) Int. Cl.: C22C 21/10, C22F 1/053, F17C 1/14

(54) **Utilisation d'un alliage d'aluminium pour la fabrication de bouteilles pour gaz comprimés**
Verwendung einer Aluminium-Legierung zur Herstellung von Gasflaschen
Use of an aluminium alloy for making bottles for compressed gas

(30) Priorité: 22.09.1992 FR 9211502
(43) Date de publication de la demande: 30.03.1994
(73) Titulaire: SOCIETE METALLURGIQUE DE GERZAT, 92400 Courbevoie (FR)
(72) Inventeur: Ehrström, Jean-Christophe, F-38130 Echirolles (FR); Anagnostidis, Marc, F-63400 Chamalières (FR)
(74) Mandataire: Séraphin, Léon

(56) Documents cités:
- EP-A- 0 070 790
- EP-A- 0 081 441
- EP-A- 0 257 167
- FR-A- 2 409 320
- MATERIALS SCIENCE AND TECHNOLOGY vol. 1, no. 6 , 1985 , LONDON GB pages 470 - 474 P.K. BALASUBRAMANIAN 'Extrusion of Al-Zn-Mg-Cu-Zr Alloys'
- W. HUFNAGEL 'ALUMINIUM-TASCHENBUCH' 1986 , ALUMINIUM VERLAG , DUESSELDORF, DE * page 1017 - page 1018 *

## Description

L'invention concerne un alliage d'AI utilisable pour la fabrication de bouteilles métalliques pour gaz comprimés.

Dans sa demande EP-A-0257167, la demanderesse a revendiqué un alliage type 7000 particulièrement adapté à l'emploi considéré ci-dessus.

Cependant, celle-ci s'est aperçue que dans certains cas, la modification de la composition chimique d'une part et du traitement thermique final d'autre part permettent d'améliorer les caractéristiques d'éclatement (faciès de la déchirure) en conservant le niveau de caractéristiques mécaniques et de résistance à la corrosion sous contrainte requises.

Par ailleurs, l'article de P.K. BALASUBRAMANIAN "Extrusion of Al Zn Mg Cu Zr Alloys" Materials Science and Technology, vol.1, n° 6, 1985, pages 470-474, décrit l'extrusion de tubes en divers alliages Al Zn Mg Cu Zr qui peuvent résister à des essais de pression jusqu'à 550 MPa.

Les alliages utilisés selon l'invention possèdent la composition pondérale suivante (en %) :
6,25 ≤ Zn ≤ 8,0
1,2 ≤ Mg ≤ 2,2
1,7 ≤ Cu ≤ 2,8
0,10 ≤ Zr ≤ 0,25
Cr ≤ 0,05
Fe ≤ 0,20
Fe+Si ≤ 0,40
Mn ≤ 0,20
Ti ≤ 0,05
Autres chacun ≤ 0,05
total ≤ 0,15
Reste : Al

La teneur en Mg est tenue de préférence en-dessous de 2%, et même 1,95%, et la teneur en Zr est de préférence comprise entre 0,10 et 0,18 %, les teneurs en Fe+ Si étant ≤ 0,25 % avec Fe ≤ 0,12 %, une teneur en Mn ≤ 0,10 % et/ou la teneur en Zn ≥ 6,75.

Si la teneur en Zr est supérieure à 0,25%, on constate la présence de gros précipités qui induisent de graves difficultés lors de la coulée et la structure est non recristallisée. Pour les teneurs en Zr ≤ 0,10%, la structure est recristallisée, mais à gros grains.

Le procédé de fabrication et de contrôle sont semblables à ceux décrits dans EP-A-0257167, mais, de préférence, le traitement de revenu final type T73 est remplacé par un revenu en 3 étapes, la 1ère étape étant effectuée entre 105 et 120°C pendant 6 à 12 h, la 2ème étape étant effectuée entre 170 et 190°C pendant 0,5 à 20 h et la 3ème étape étant effectuée entre 105 et 120°C, pendant 12 à 36 h.
Ces étapes peuvent être effectuées de manière continue ou discontinue (retour à la température ambiante entre chacune d'elles ou certaines d'entre elles).
Les durées et températures effectivement utilisées sont choisies par l'homme de métier de manière à obtenir à la fois une conductibilité électrique élevée (correspondant à une bonne résistance à la corrosion sous tension) et une limite élastique élevée.
L'amélioration des caractéristiques de fissuration est probablement due, mais c'est là une hypothèse, au fait que la structure est mieux recristallisée (le Zr étant un élément anti-recristallisant moins puissant que le Cr), la perte relative de résistance à la corrosion sous tension étant compensée par le revenu final triple.

L'invention sera mieux comprise à l'aide des exemples suivants :

### Exemple 1 - Remplacement du Cr par le Zr pour des revenus bipaliers type T73.

Deux alliages, l'un conforme à la demande EP-A-0257167- alliage 1, l'autre semblable mis à part le fait qu'on a remplacé le chrome par le zirconium -alliage 2- ont été élaborés et transformés en bouteilles de 6 litres suivant la gamme de fabrication ci-après :
Coulée de billettes de diamètre 165 mm
Sciage en lopins
Réchauffage des lopins
Filage inverse à chaud d'étuis
Etirage à chaud
Etirage à froid
Usinage du fond
Mise à longueur
Ogivage à chaud
Perçage du goulot et usinage
Décapage
Mise en solution
Trempe
Revenu 6h à 105°C + 15h à 170°C.

La composition pondérale (en %) de ces 2 alliages est donnée dans le tableau suivant :

| Alliage | Cu | Mg | Zn | Fe | Si | Cr | Zr |
|---|---|---|---|---|---|---|---|
| 1 | 2,4 | 1,9 | 7,0 | 0,08 | 0,07 | 0,20 | |
| 2 | 2,3 | 1,9 | 6,9 | 0,08 | 0,08 | 0,02 | 0,11 |

Les caractéristiques obtenues sur les bouteilles correspondantes sont les suivantes :

| Alliage | R 0,2 (MPa) | Rm (MPa) | A (%) | CSC à 280 MPa*Ruptures/non rupt. (NR) | Longueur de fissure à l'éclatement (mm) |
|---|---|---|---|---|---|
| 1 | 404 | 470 | 15,6 | 3 NR à 60 j | 512 - 498 - 480 |
| 2 | 392 | 459 | 15,2 | 1 NR à 60j,55j,52j | 446 - 423 - 421 |

| | | | | | |
|---|---|---|---|---|---|
| * Essai de résistance à la corrosion sous contrainte selon la norme ASTM G38-73 (révisée en 1984). | | | | | |

Dans des conditions pour lesquelles les caractéristiques de l'éclatement sont correctes (fissure longitudinale dans sa plus grande partie, non ramifiée, limitée à un secteur d'angle ± 90° autour de la fissure principale, limitée vers le fond et vers le goulot à des zones dont l'épaisseur est inférieure à 1,5 fois l'épaisseur du corps), la longueur développée de la fissure a été remarquée comme un bon indice de l'aptitude à l'éclatement : plus la fissure est longue, plus on se rapproche des conditions pour lesquelles l'éclatement serait mauvais.

Les résultats présentés ci-dessus montrent que le remplacement du chrome par du zirconium permet d'améliorer très sensiblement la qualité de l'éclatement, mais au détriment de la résistance à la corrosion sous contrainte et, faiblement, de la résistance mécanique. Toutefois, les deux séries de bouteilles sont adaptées à l'emploi.

Pour un type de revenu donné, en l'occurrence un revenu bipalier, la résistance mécanique et la résistance à la corrosion sous contrainte sont liées de façon biunivoque, ce qui fait qu'il vaut mieux parler d'une perte sur le compromis résistance mécanique/résistance à la corrosion sous contrainte. Autrement dit, le remplacement du chrome par le zirconium affecte négativement la résistance à la corrosion ou la résistance mécanique, selon la durée du maintien au deuxième palier que l'on choisit.

### Exemple 2 - Utilisation d'un revenu en 3 étapes.

L'exemple suivant montre le gain que l'on peut obtenir en effectuant un revenu en trois étapes sur les bouteilles fabriquées dans l'alliage 2 selon la gamme de l'exemple précédent.

La conductivité électrique est prise comme indicateur de la résistance à la corrosion sous contrainte, conformément à une pratique courante. Toutes les valeurs du tableau ci-dessous sont des moyennes de 3 valeurs individuelles.

| Rep | Revenu | R0,2 (MPa) | Rm(MPa) | A (%) | Conductivité (MS/m) | Eclatement (mm) |
|---|---|---|---|---|---|---|
| A | 6h 105°C+15h 170°C (réf.) | 392 | 459 | 15,2 | 24,6 | 430 |
| B | 6h105°C+15h170°C+36h110°C | 417 | 485 | 14,9 | 24,7 | 461 |
| C | 6h105°C+20h170°C+36h110°C | 397 | 464 | 15,51 | 25,6* | 430 |
| D | 6h105°C+3h190°C+36h110°C | 400 | 457 | 15,7 | 24,4 | 429 |

| | | | | | | |
|---|---|---|---|---|---|---|
| *Pour ce revenu, le test de corrosion sous contrainte donne 3 non rupture à 60 jours à 280 MPa. | | | | | | |

A l'aide de ce tableau, on peut établir les points suivants :
- le revenu à 3 étapes permet d'améliorer le compromis résistance à la corrosion sous contrainte/résistance mécanique. Entre le revenu A et le revenu C, la conductivité augmente de manière importante, avec un léger gain de résistance mécanique. L'augmentation de conductivité se traduit bien par une augmentation de la résistance à la corrosion sous contrainte puisqu'on n'a pas de rupture à 60 j sous 280 MPa.
- le revenu tri-paliers avec un deuxième palier à 190°C conduit à un compromis résistance à la corrosion sous contrainte/résistance mécanique à peine meilleur que celui obtenu avec un revenu bipalier. Le domaine de température intéressant pour le deuxième palier est donc limité vers le haut à 190°C.
- grâce au revenu tri-paliers, le compromis résistance à la corrosion sous contrainte/résistance mécanique obtenu avec l'alliage 2 est équivalent à celui obtenu avec l'alliage 1 traité avec un revenu bi-palier. On bénéficie alors pleinement de l'influence du zirconium sur la qualité de l'éclatement, puisque la longueur moyenne des fissures est passée de 497 mm avec l'alliage au chrome à 430 mm avec l'alliage au zirconium.

## Revendications

1. Utilisation d'un alliage contenant en poids % :
6,25 ≤ Zn ≤ 8,0 Fe+Si ≤ 0,40
1,2 ≤ Mg ≤ 2,2 Mn ≤ 0,20
1,7≤Cu≤2,8 Ti≤0,05
0,10 ≤ Zr ≤ 0,25 Autres chacun ≤ 0,05
Cr ≤ 0,05 total ≤ 0,15
Fe ≤ 0,20 Reste : Al
pour la fabrication de bouteilles pour gaz comprimés.

2. Utilisation d'un alliage d'AI selon la revendication 1, ayant une teneur en Mg ≤ 2,0 %.

3. Utilisation d'un alliage d'AI selon l'une des revendications 1 ou 2, ayant une teneur en Mg ≤ 1,95%.

4. Utilisation d'un alliage d'AI selon l'une des revendicatins 1 ou 3, ayant une teneur en Zn ≥ 6,75 %.

5. Utilisation d'un alliage selon l'une des revendications 1 à 4, ayant des teneurs en Fe et Si telles que Fe ≤ 0,12% et Fe+Si ≤ 0,25%.

6. Utilisation d'un alliage selon l'une des revendications 1 à 5, ayant une teneur en Mn ≤ 0,10%.

7. Utilisation d'un alliage selon l'une des revendications 1 à 6, ayant une teneur en Zr comprise entre 0,10 et 0,18 %.

8. Procédé de fabrication de bouteilles pour gaz comprimés selon l'une des revendications 1 à 7 caractérisé en ce que le revenu final est effectué en 3 étapes :
1ère étape : entre 105 et 120°C pendant 6 à 12 h
2ème étape : entre 170 et 190°C pendant 0,5 à 20 h
3ème étape : entre 105 et 120°C pendant 12 à 36 h.

## Patentansprüche

1. Verwendung einer Aluminiumlegierung zur Herstellung von Gasflaschen, bestehend aus (in Masse-%) :
6,25 ≤ Zn ≤ 8,0 Fe + Si ≤ 0,40
1,2 ≤ Mg ≤ 2,2 Mn ≤ 0,20
1,7 ≤ Cu ≤ 2,8 Ti ≤ 0,05
0,10 ≤ Zr ≤ 0,25 Sonstige : jeweils ≤ 0,05
Cr ≤ 0,05 insgesamt ≤ 0,15
Fe ≤ 0,20 Rest : Al

2. Verwendung einer Al-Legierung nach Anspruch 1, mit einem Mg-Gehalt ≤ 2,0 %.

3. Verwendung einer Al-Legierung nach einem der Ansprüche 1 oder 2, mit einem Mg-Gehalt ≤ 1,95 %.

4. Verwendung einer Al-Legierung nach einem der Ansprüche 1 oder 3, mit einem Zn-Gehalt ≥ 6,75 %.

5. Verwendung einer Legierung nach einem der Ansprüche 1 bis 4, mit einem Fe- und Si-Gehalt von Fe ≤ 0,12 und Fe+Si ≤ 0,25 %.

6. Verwendung einer Legierung nach einem der Ansprüche 1 bis 5, mit einem Mn-Gehalt ≤ 0,10 %.

7. Verwendung einer Legierung nach einem der Ansprüche 1 bis 6, mit einem Zr-Gehalt von 0,10 bis 0,18 %.

8. Verfahren zur Herstellung von Gasflaschen nach einem der Ansprüche 1 bis 7, dadurch gekennzeichnet, dass die Warmauslagerung in drei Schritten durchgeführt wird :
1. Schritt : zwischen 105 und 120°C während 6 bis 12 Stunden
2. Schritt : zwischen 170 und 190°C während 0,5 bis 20 Stunden
3. Schritt: zwischen 105 und 120°C während 12 bis 36 Stunden.

## Claims

1. Use of an alloy containing, in % by weight
6.25 ≤ Zn 8.0 Mn ≤ 0.20
1.2 ≤ Mg ≤ 2.2 Ti ≤ 0.05
1.7 ≤ Cu ≤ 2.8
0.10 ≤ Zr ≤ 0.25 Others in each case ≤ 0.05
Fe ≤ 0.20 " in total ≤ 0.15
Si+Fe ≤ 0.40 Balance Al
Cr ≤ 0.05
for the production of bottles for compressed gas.

2. Use of an Al alloy according to Claim 1, having a content of Mg of ≤ 2.0.

3. Use of an Al alloy according to either of Claims 1 or 2, having a content of Mg of ≤ 1.95%.

4. Use of an Al alloy according to either of Claims 1 or 3, having a content of Zn of ≥ 6.75.

5. Use of an alloy according to one of Claims 1 to 4, having contents of Fe and Si such that Fe is ≤ 0.12% and Fe+Si is ≤ 0.25%.

6. Use of an alloy according to one of Claims 1 to 5, having a content of Mn ≤ 0.10%.

7. Use of an alloy according to one of Claims 1 to 6, having a content of Zr of between 0.10 and 0.18.

8. Process for producing bottles for compressed gas according to one of Claims 1 to 7, characterized in that the final ageing is carried out in 3 stages:
1st stage: between 105 and 120°C for 6 to 12 h
2nd stage: between 170 and 190°C for 0.5 to 20 h
3rd stage: between 105 and 120°C for 12 to 36 h.
